# FASCICULE DE BREVET EUROPEEN

(11) **EP 3 192 854 B1**
(45) Date de publication et mention de la délivrance du brevet: **15.05.2019**
(21) Numéro de dépôt: 16305041.2
(22) Date de dépôt: 15.01.2016
(51) Int. Cl.: C10M 105/72, B05D 1/00, C10M 105/74, C10M 105/76, C23C 22/02

(54) **ARTICLE DONT LA SURFACE EST TRAITEE AVEC UN AGENT DE COUPLAGE A CARACTERE OLEOPHOBE ET/OU HYDROPHOBE**
ARTIKEL, DESSEN OBERFLÄCHE MIT EINEM KOPPLUNGSMITTEL MIT OLEOPHOBEN UND/ODER HYDROPHOBEN EIGENSCHAFTEN BEHANDELT WURDE
ITEM IN WHICH THE SURFACE IS TREATED WITH A COUPLING AGENT HAVING OLEOPHOBIC AND/OR HYDROPHOBIC NATURE

(43) Date de publication de la demande: 19.07.2017
(73) Titulaire: SIKEMIA, 34095 Montpellier Cedex 5 (FR)
(72) Inventeur: MARTIN, Franck, 34070 Montpellier (FR); GRACY, Guillaume, 34090 Montpellier (FR)
(74) Mandataire: Bovard SA Neuchâtel

(56) Documents cités:
- WO-A1-2013/167624
- MARIA TILLWICH: "Synthetic lubricants in precision mechanisms - an overview", JOURNAL OF SYNTHETIC LUBRICATION, LEAF COPPIN PUBLISHING LTD., DEAL, KENT, GB, vol. 5, no. 2, 1 juillet 1988 (1988-07-01) , pages 91-104, XP002438119, ISSN: 0265-6582, DOI: 10.1002/JSL.3000050202

## Description

La présente invention se rapporte à un article dont la surface est traitée avec un agent de couplage.

La présente invention porte également sur un procédé de traitement d'une surface avec un agent de couplage.

La présente invention porte également sur un procédé de synthèse d'un agent de couplage.

De nombreux traitements de surface sont connus, comme par exemple la réalisation d'un épilamage consistant à couvrir une surface d'un épilame, c'est-à-dire à couvrir une surface d'un produit ou d'une substance permettant d'éviter qu'un liquide, par exemple un lubrifiant, ne se répande mais qu'au contraire il reste localisé à un endroit (dans une zone) précis. Plus particulièrement, l'application d'un épilame permet de réduire l'énergie de surface d'un article et d'en modifier la tension superficielle par application d'une couche moléculaire hydrophobe et/ou oléophobe.

Les épilames dit « chimiques » (que l'on distingue des épilames dits « mécaniques ») comportent deux parties, à savoir (1) l'ancre (ou accroche) qui détermine l'accrochage de l'épilame à une surface et (2) le corps fonctionnel qui confère les propriétés épilame à la molécule, notamment par l'intermédiaire de groupements fluorés.

Dans la demande WO2013/167624, il y est décrit l'utilisation de molécules aminé (N) et de composés phosphoniques (P) pour recouvrir des surfaces destinées à être utilisées dans le domaine de l'horlogerie. Ces deux types de composés étant de nature alcaline et acide forment des paires d'ions qui interagissent avec tous les types de surfaces, qu'elles soient composées de matériaux minéraux comme le verre, de métal, de matériaux non oxydés (entre autre l'or, le rhodium et leurs alliages), ou encore de matières polymériques.

Malheureusement, les articles actuellement traités en surface avec des agents d'épilamage (dénommés épilames ou encore agents de couplage) ne conservent pas ces derniers de façon durable et stable au cours du temps. En effet, les agents de couplage actuels déposés sur les surfaces d'articles présentent une faible résistance aux lavages, ce qui est essentiellement dû au fait que seules de faibles accroches chimiques entre les épilames et les surfaces traitées sont actuellement obtenues. Par ailleurs, les épilames commerciaux actuels sont peu stables au cours du temps, notamment parce qu'ils présentent des fonctions « fragiles » particulièrement sensibles à l'hydrolyse en milieu acide ou basique, par exemple des fonctions esters ou amides.

La présente invention a pour but de pallier les inconvénients de l'état de la technique en procurant un article dont la surface traitée avec un agent de couplage ne s'altère pas au cours du temps, c'est-à-dire dont la surface reste recouverte (coatée) par l'agent de couplage. Par ailleurs, la présente invention entend procurer un agent de couplage chimique dont les propriétés sont supérieures à ceux actuellement connus, ceci en termes d'accrochage (d'adhésion) avec les surfaces traitées et en termes de stabilité au cours du temps. En d'autres termes, la présente invention entend procurer un article dont la surface est traitée par application d'un épilame, cet article présentant des propriétés de surface supérieures à celles obtenues avec les formulations d'épilamage actuelles, ceci notamment en termes d'accrochage de l'épilame sur une surface et de stabilité de l'épilame au cours du temps (par exemple en résistant de façon adéquate et accrue à des cycles de lavage successifs).

Pour résoudre ce problème, il est prévu, suivant l'invention, un article dont la surface est traitée avec un agent de couplage répondant à la formule générale (I) suivante : où
- chaque R₁, indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50, et d'une chaine polyalkylène oxyde présentant de 1 à 100 répétitions d'unités alkylène oxyde ;
- chaque R', indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50 ;
- chaque R₂, indépendants l'un de l'autre, et identiques ou différents l'un de l'autre à chaque occurrence, sont sélectionnés dans le groupe constitué d'une liaison, (CH₂)ₙ, O, S, S-S, NH, O(CO), O(CS), NH(CO), NH(CS), NH(CO)NH, NH-CS-NH, NH(CO)O, NH(CS)O,, S(CO), (CO)S, et n est
   compris entre 1 et 100 ;
- chaque R₃, égaux ou différents l'un de l'autre sont sélectionnés dans le groupe constitué d'un groupe perfluoroalkyle comprenant de 1 à 50 atomes de carbone, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ et (CF₂CF₂O)n(CF₂)CF₃, et n est compris entre 0 et 100 ;
- chaque R₄, égaux ou différents l'un de l'autre sont sélectionnés dans le groupe constitué de H, d'un groupe alkyl comprenant 1 à 10 atomes de carbone, lequel est optionnellement substitué par au moins un atome de la famille des halogènes, un groupe aryle ou un groupe aralkyle, préférentiellement chaque R₄ est H ;
- T est une liaison, (CH₂)ₙ, O, S, S-S, NH, O(CO), O(CS), NH(CO), NH(CS), NH(CO)NH, NH-CS-NH, NH(CO)O, NH(CS)O, S(CO) ou (CO)S, et n est compris entre 1 et 100 ;
- chaque F et F', indépendants l'un de l'autre, et identiques ou différents l'un de l'autre à chaque occurrence, sont sélectionnés dans le groupe constitué de PO₃H₂,, OPO₃H₂, OP(O)O₂⁻, SH et SiX₃, X=H, Cl, OMe, OEt, OiPr, de préférence PO₃H₂.

De préférence, chaque R₁, indépendants l'un de l'autre, et identiques ou différents l'un de l'autre à chaque occurrence, sont sélectionnés dans le groupe constitué de (CR₅R₆)ₙ, où chaque R₅ et R₆, identiques ou différents l'un de l'autre sont sélectionnés indépendamment dans le groupe constitué de H, d'un groupe alkyle linéaire ou branché comprenant de 1 à 8 atomes de carbone, lequel est optionnellement substitué par au moins un atome de la famille des halogènes, un groupe aryle ou un groupe aralkyle, n étant compris entre 1 et 30.

De préférence, chaque R₁, indépendants l'un de l'autre, et identiques ou différents l'un de l'autre à chaque occurrence, sont (CH₂)ₙ et n est compris entre 1 et 30.

Préférentiellement, chaque R', indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyle linéaire ou branché comprenant de 1 à 8 atomes de carbone, lequel est optionnellement substitué par au moins un atome de la famille des halogènes, un groupe aryle ou un groupe aralkyle, n étant compris entre 1 et 30.

De préférence, chaque R', indépendants l'un de l'autre, et identiques ou différents l'un de l'autre à chaque occurrence, sont une liaison, (CH₂)ₙ et n est compris entre 2 et 12, préférentiellement, chaque R' est une liaison.

Parmi les unités alkylène oxyde répétées, peuvent être mentionnés (O-CH₂-CH₂-O)ₘ, (O-CH₂-CH₂-CH₂O)ₘ, (OCH₂-CH(CH₃))ₘ et (O-CH(CH₃)-CH₂)ₘ, où m est compris entre 1 et 100, de préférence m est compris entre 2 et 30, préférentiellement, m est compris entre 3 et 10
Concernant des exemples non limitatifs de groupes perfluoroalkyle comprenant de 1 à 50 atomes de carbone, peuvent être cités les composés suivants : perfluoropropyle, perfluorobutyle, perfluoropentyle, perfluorohexyle, perfluorooctyle, perfluorononyle et perfluorodecyle et analogue.

De préférence, le groupe perfluoroalkyle comprend 3 à 25 atomes de carbone, préférentiellement de 4 à 20 atomes de carbone, plus préférentiellement de 6 à 12 atomes de carbone.

Dans le cadre de la présente invention, il a été déterminé qu'un tel article dont la surface est traitée avec un tel agent de couplage répondant à la formule générale (I) présente des propriétés de surface supérieures à celles obtenues avec les formulations d'épilamage actuelles, ceci notamment en termes d'accrochage de l'épilame sur une surface et de stabilité de l'épilame au cours du temps (par exemple en résistant de façon adéquate et accrue à des cycles de lavage successifs). En outre, il a été montré qu'un tel article dont la surface est traitée avec un tel agent de couplage répondant à la formule générale (I) ne s'altère pas au cours du temps, en ce sens qu'il conserve ses propriétés de surface obtenues par épilamage.

L'invention a aussi pour objet un procédé de traitement d'une surface d'un article avec une molécule de formule générale (I), ledit procédé de traitement comprenant une étape de mise en contact de ladite surface avec ladite molécule de formule générale (I).

Dans le cadre de la présente invention, il a été démontré qu'un tel traitement d'une surface avec une molécule de formule générale (I) permet d'obtenir une surface traitée à laquelle adhèrent fortement l'épilame (chimisorption), c'est-à-dire la molécule de formule générale (I). Par ailleurs, le traitement selon l'invention permet d'obtenir un épilamage stable au cours du temps et particulièrement résistant, notamment aux hydrolyses en milieu acide ou basique.

De préférence, le procédé de traitement d'une surface d'un article selon l'invention comprend une étape préalable de prétraitement par un procédé plasma de ladite surface. Il a été déterminé, dans le cadre de la présente invention, qu'un prétraitement de la surface par un procédé plasma, par exemple par plasma d'oxygène ou par plasma d'air, permet d'optimiser plus encore l'accrochage de l'épilame sur la surface traitée par la suite, par exemple traitée avec une molécule de formule générale (I). Ce prétraitement permet donc d'assurer d'autant mieux une accroche optimale de l'épilame mais aussi sa stabilité et notamment sa résistance à des cycles de lavage successifs.

Avantageusement, le procédé de traitement d'une surface d'un article selon l'invention comprend une étape préalable de mise en solution dans un solvant de ladite molécule de formule générale (I) pour former une solution de traitement de surface.

Préférentiellement, selon le procédé de traitement d'une surface d'un article suivant l'invention, ladite étape préalable de mise en solution dans un solvant pour former une solution de traitement de surface est réalisée par mise en solution dans un solvant choisi dans le groupe constitué de l'isopropanol, l'éthanol, le méthanol, le diméthylformamide, l'acétone, le tétrahydrofurane, préférentiellement l'isopropanol.

De préférence, selon le procédé de traitement d'une surface d'un article suivant l'invention, ladite étape préalable de mise en solution dans un solvant forme une solution de traitement de surface comprenant ladite molécule de formule générale (I) à raison de 0,01% à 10% v/v dans un solvant, préférentiellement à raison de 0,1% à 5% v/v.

Avantageusement, selon le procédé de traitement d'une surface suivant l'invention, ladite étape de mise en contact de ladite surface prétraitée avec une molécule de formule générale (I) est réalisée par pulvérisation, par trempage, par vaporisation, par tamponnage, par essuyage, par spin coating et par deep coating.

Selon un mode de réalisation préféré, le procédé de traitement d'une surface suivant l'invention comprend en outre au moins une des étapes additionnelles suivantes :
- un égouttage de ladite surface mise en contact avec ladite solution de traitement de surface, et/ou
- un lavage de ladite surface mise en contact avec ladite solution de traitement de surface, et/ou
- un séchage de ladite surface mise en contact avec ladite solution de traitement de surface.

Avantageusement, selon le procédé de traitement d'une surface suivant l'invention, ladite surface à traiter est choisie dans le groupe constitué du saphir, du laiton, du laiton rhodié, du laiton doré, du nickel, de l'acier, de l'acier durcissable, du fer, de l'aluminium, du titane, du plomb, de l'argent, de l'or, du chrome, du cuivre, du manganèse, du vanadium, du lithium, du cobalt, du silicium et de divers alliages et oxydes métalliques de tels métaux. Il est bien entendu que toute autre surface pouvant être traitée entre dans le cadre de la présente invention.

D'autres formes de réalisation du procédé de traitement d'une surface suivant l'invention sont indiquées dans les revendications annexées.

La présente invention porte également sur un procédé de synthèse d'un agent de couplage répondant à une formule générale (I) telle que mentionnée plus haut, au départ d'une molécule de formule générale (II) répondant à la formule suivante : où
- chaque R₁, indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50, et d'une chaine polyalkylène oxyde présentant de 1 à 100 répétitions d'unités alkylène oxyde ;
- chaque R', indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50 ;
- chaque R₂, indépendants l'un de l'autre, et identiques ou différents l'un de l'autre à chaque occurrence, sont sélectionnés dans le groupe constitué d'une liaison, (CH₂)ₙ, O, S, S-S, NH, O(CO), O(CS), NH(CO), NH(CS), NH(CO)NH, NH-CS-NH, NH(CO)O, NH(CS)O, ,S(CO) ou (CO)S , et n est compris entre 1 et 100 ;
- chaque R₃, égaux ou différents l'un de l'autre sont sélectionnés dans le groupe constitué d'un groupe perfluoroalkyle comprenant de 1 à 50 atomes de carbone, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ et (CF₂CF₂O)n(CF₂)CF₃, et n est compris entre 0 et 100 ;
- chaque R₄, égaux ou différents l'un de l'autre sont sélectionnés dans le groupe constitué de H, d'un groupe alkyl comprenant 1 à 10 atomes de carbone, lequel est optionnellement substitué par au moins un atome de la famille des halogènes, un groupe aryle ou un groupe aralkyle, préférentiellement chaque R₄ est H ;
- T est une liaison, (CH₂)ₙ, O, S, S-S, NH, O(CO), O(CS), NH(CO), NH(CS), NH(CO)NH, NH-CS-NH, NH(CO)O, NH(CS)O, S(CO), (CO)S, et n est compris entre 1 et 100 ;
- chaque X et Y, indépendants l'un de l'autre, et identiques ou différents l'un de l'autre à chaque occurrence, représentent un groupement halogéné ou un groupement organique insaturé ;
ledit procédé comprenant :
- une étape de substitution d'au moins un groupement halogéné X, Y de ladite molécule de formule générale (II) par un groupement pouvant représenter, directement ou après plusieurs étapes de synthèses, une ancre dudit agent de couplage et étant sélectionné dans le groupe constitué des groupements PO₃H₂, OPO₃H₂, SH et de préférence PO₃H₂, ou
- une étape d'addition sur au moins un groupement organique insaturé X, Y de ladite molécule de formule générale (II) d'un groupement pouvant représenter, directement ou après plusieurs étapes de synthèses, une ancre dudit agent de couplage et étant sélectionné dans le groupe constitué des groupements PO₃H₂, OPO₃H₂, et SiX₃ , X=H, Cl, OMe, OEt, OiPr, de préférence PO₃H₂.

De préférence, chaque R₁, indépendants l'un de l'autre, et identiques ou différents l'un de l'autre à chaque occurrence, sont sélectionnés dans le groupe constitué de (CR₅R₆)ₙ, où chaque R₅ et R₆, identiques ou différents l'un de l'autre sont sélectionnés indépendamment dans le groupe constitué de H, d'un groupe alkyle linéaire ou branché comprenant de 1 à 8 atomes de carbone, lequel est optionnellement substitué par au moins un atome de la famille des halogènes, un groupe aryle ou un groupe aralkyle, n étant compris entre 1 et 30.

De préférence, chaque R₁, indépendants l'un de l'autre, et identiques ou différents l'un de l'autre à chaque occurrence, sont (CH₂)ₙ et n est compris entre 1 et 30.

Préférentiellement, chaque R', indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyle linéaire ou branché comprenant de 1 à 8 atomes de carbone, lequel est optionnellement substitué par au moins un atome de la famille des halogènes, un groupe aryle ou un groupe aralkyle, n étant compris entre 1 et 30.

De préférence, chaque R', indépendants l'un de l'autre, et identiques ou différents l'un de l'autre à chaque occurrence, sont une liaison, (CH₂)ₙ et n est compris entre 2 et 12, préférentiellement, chaque R' est une liaison.

Parmi les unités alkylène oxyde répétées, peuvent être mentionnés (O-CH₂-CH₂-O)ₘ, (O-CH₂-CH₂-CH₂O)ₘ, (OCH₂-CH(CH₃))ₘ et (O-CH(CH₃)-CH₂)ₘ, où m est compris entre 1 et 100, de préférence m est compris entre 2 et 30, préférentiellement, m est compris entre 3 et 10.

Concernant des exemples non limitatifs de groupes perfluoroalkyle comprenant de 1 à 50 atomes de carbone, peuvent être cités les composés suivants : perfluoropropyle, perfluorobutyle, perfluoropentyle, perfluorohexyle, perfluorooctyle, perfluorononyle et perfluorodecyle et analogue.

De préférence, le groupe perfluoroalkyle comprend 3 à 25 atomes de carbone, préférentiellement de 4 à 20 atomes de carbone, plus préférentiellement de 6 à 12 atomes de carbone.

Un tel procédé de synthèse suivant l'invention permet d'obtenir facilement et rapidement, au départ d'une molécule de formule générale (II), un composé de formule générale (I), ceci par simple substitution d'au moins un groupement halogéné X, Y de ladite molécule de formule générale (II) par un groupement pouvant représenter une accroche (ancre) agencée pour s'accrocher à une surface. Dans le cadre de la présente invention, il a été déterminé qu'un épilame comprenant au moins, en tant qu'ancre, un groupement sélectionné dans le groupe constitué des groupements PO₃H₂, OPO₃H₂, SH, et SiX₃, X= H, Cl, OMe, OEt, OiPr, de préférence PO₃H₂. présente une accroche (adhésion) optimale sur une surface et que cet épilame est particulièrement stable au cours du temps, notamment en résistant à de nombreux cycles de lavage mais aussi aux hydrolyses acides et basiques.

Dans le contexte de la présente invention, l'homme de métier est tout à fait à même de déterminer quelle méthodologie appliquer afin d'obtenir une molécule de formule générale (II) au départ de laquelle, via une étape de substitution d'un groupement halogéné, peut être obtenu un agent de couplage répondant à la formule générale (I) selon l'invention.

Il est également bien entendu qu'une ou plusieurs étapes intermédiaires peuvent être réalisées pour l'obtention d'une molécule de formule générale (I) au départ d'une molécule de formule générale (II). Par exemple, comme étape intermédiaire, pourrait avoir lieu l'étape de substitution du groupement halogéné par un groupement phosphonate et l'étape d'hydrolyse de ce dernier en milieu acide ou basique.

D'autres formes de réalisation du procédé de synthèse suivant l'invention sont indiquées dans les revendications annexées.

La présente invention porte encore sur une utilisation d'une molécule de formule générale (I) pour un traitement d'une surface d'un article.

De préférence, la présente invention porte sur une utilisation d'une molécule de formule générale (I) pour un traitement d'une surface d'une pièce d'horlogerie. Il est bien entendu que toute autre surface de tout autre article ou produit entre dans le cadre de la présente invention.

D'autres formes d'utilisation d'une molécule de formule générale (I) suivant l'invention sont indiquées dans les revendications annexées.

D'autres caractéristiques, détails et avantages de l'invention ressortiront des exemples donnés ci-après, à titre non limitatifs et en faisant référence aux figures (graphiques) annexées.
La figure 1 est un graphique illustrant les résultats obtenus lors d'essais de résistance à des cycles de lavage successifs, en termes de mesures de valeurs d'angle de contact, avec trois épilames (agents de couplage) différents : molécule 1 correspondant à une molécule de formule générale (I) suivant l'invention, molécule 2 et molécule 3.
La figure 2 est un graphique illustrant les résultats obtenus, lors d'essais de résistance à des cycles de lavage successifs, en termes de mesures de valeurs d'angle de contact, avec différents épilames (agents de couplage) commerciaux (Episurf®, Fixodrop® FKBS, 3M® EGC-1700, 3M® EGC-2702 et Dupont Solrem® FS2) et avec une molécule (molécule 1) correspondant à une molécule de formule générale (I) suivant l'invention.
La figure 3 est un graphique illustrant les résultats obtenus, lors d'essais de résistance à des cycles de lavage successifs, en termes de mesures de valeurs d'angle de contact, pour surface en laiton traitée avec un agent de couplage suivant l'invention avec ou sans prétraitement par un procédé plasma.
La figure 4 est un graphique illustrant les résultats obtenus, lors d'essais de résistance à des cycles de lavage successifs, en termes de mesures de valeurs d'angle de contact, pour une surface en laiton traitée avec différents agents de couplage avec ou sans prétraitement par un procédé plasma.
La figure 5 est un graphique illustrant les résultats obtenus, lors d'essais de résistance à des cycles de lavage successifs, en termes de mesures de valeurs d'angle de contact, pour surface en laiton rhodié traitée avec un agent de couplage suivant l'invention avec ou sans prétraitement par un procédé plasma.
La figure 6 est un graphique illustrant les résultats obtenus, lors d'essais de résistance à des cycles de lavage successifs, en termes de mesures de valeurs d'angle de contact, pour une surface en laiton rhodié traitée avec différents agents de couplage avec ou sans prétraitement par un procédé plasma.
La figure 7 est un graphique illustrant les résultats obtenus, lors d'essais de résistance à des cycles de lavage successifs, en termes de mesures de valeurs d'angle de contact, pour surface en saphir traitée avec un agent de couplage suivant l'invention avec ou sans prétraitement par un procédé plasma.
La figure 8 est un graphique illustrant les résultats obtenus, lors d'essais de résistance à des cycles de lavage successifs, en termes de mesures de valeurs d'angle de contact, pour une surface en saphir traitée avec différents agents de couplage avec ou sans prétraitement par un procédé plasma.

### EXEMPLES

### A. Synthèse d'un composé de formule générale (I) suivant l'invention

### 1. Synthèse d'un composé de formule générale (I) : synthèse de l'acide 10,11-bis(2,2,3,3,4,4,5,5,6,6,7,7,8,8,9,9,9 heptadécafluorononyl)icosane-1,20-diyldi-phosphonique

### Etape 1 de synthèse du 10,11-bis(2,2,3,3,4,4,5,5,6,6,7,7,8,8,9,9,9 heptadecafluorononyl)icosane-1,20-diol.

A une dispersion de zinc/cuivre (47 g; 740 mmol; 2 éq.) dans 70 mL de dichlorométhane, est additionné goutte à goutte un mélange équimolaire d'undécénol (62,3 g; 370 mmol) et de perfluoro-1-iodooctane (200 g; 370 mmol; 1 éq.) dissout dans 55 mL de dichlorométhane. La réaction est chauffée à 50°C durant 3 heures, refroidit avec un bain de glace puis 185 mL d'un mélange acide acétique-eau-acide chlorhydrique (12N) (3/6/1) est ajouté au milieu réactionnel. Après réaction à température ambiante durant 3 heures, le brut réactionnel est lavé successivement avec de l'eau permutée (x2) et avec une solution saturée de chlorure de sodium, séché sur du sulfate de magnésium anhydre puis concentré. Le résidu est purifié par chromatographie sur colonne de gel de silice pour donner une cire blanche (109 g; 50%). En finale, est obtenu le 10,11-bis(2,2,3,3,4,4,5,5,6,6,7,7,8,8,9,9,9 heptadecafluorononyl)icosane-1,20-diol.

### Etape 2 au départ du 10,11-bis(2,2,3,3,4,4,5,5,6,6,7,7,8,8,9,9,9 heptadecafluorononyl)icosane-1,20-diol (formule A)

A une solution de 10,11-bis(2,2,3,3,4,4,5,5,6,6,7,7,8,8,9,9,9-heptadecafluorononyl)icosane-1,20-diol (109 g; 93 mmol) dissous dans 1 L de dichlorométhane, sont additionnés de la triphénylphosphine (53,3 g; 204 mmol; 2,2 éq.) et du N-Bromosuccinimide (36,1 g; 204 mmol; 2,2 éq.). La réaction se déroule à température ambiante durant 3 heures. Après évaporation du dichlorométhane, le résidu est purifié sur colonne de gel de silice pour donner une huile incolore (108,6 g; 90%). En finale, est obtenu le 10,11-bis(9-bromononyl)-1,1,1,2,2,3,3,4,4,5,5, 6,6,7,7,8,8,13,13,14,14, 15,15,16,16,17,17,18,18,19,19,20,20,20 tétratriacontafluoroicosane.

### Etape 3 au départ du 10,11-bis(9-bromononyl)-1,1,1,2,2,3,3,4,4,5,5, 6,6,7,7,8,8,13,13,14,14,15,15,16,16,17,17,18,18,19,19,20,20,20 tétratriacontafluoroicosane (formule B)

A une solution de 10,11-bis(9-bromononyl) 1,1,1,2,2,3,3,4,4,5,5,6,6,7,7,8,8,13,13,14,14,15,15,16,16,17,17,18,18,19, 19,20,20,20 tétratriacontafluoroicosane (108,6 g; 83 mmol), chauffée à 140°C, est additionné goutte-à-goutte de la triéthylphosphite (70,6 g; 73,6 mL; 417 mmol; 5 éq.). A la fin de cet ajout, l'agitation et le chauffage sont maintenus durant 12 heures. Après évaporation de la triéthylphosphite en excès, le brut réactionnel est purifié par chromatographie sur colonne de gel de silice pour donner une huile incolore (94,2 g; 80%). En finale, est obtenu le tétraéthyl 10,11-bis(2,2,3,3,4,4,5,5,6,6,7,7,8,8,9,9,9-heptadecafluorononyl)-icosane-1,20-diylbisphosphonate.

### Etape 4 au départ du tétraéthyl 10,11-bis(2,2,3,3,4,4,5,5,6,6,7,7,8,8,9,9,9-heptadécafluorononyl)-icosane-1,20-diylbisphosphonate (formule C)

A une solution de tétraéthyl 10,11-bis(2,2,3,3,4,4,5,5,6,6,7,7,8,8,9,9,9-heptadécafluorononyl)icosane-1,20-diylbisphosphonate (94,2 g; 66 mmol) dissous dans 400 mL de dichlorométhane anhydre et placée sous atmosphère inerte, est additionné du triméthylbromosilane (50,5 g; 43,5 mL, 330 mmol; 5 éq.). La réaction se déroule à température ambiante durant 3 heures. Après évaporation du dichlorométhane, 400 mL de méthanol est ajouté au milieu réactionnel et l'agitation est maintenue à température ambiante durant 12 heures. Le méthanol est évaporé et le brut réactionnel est purifié par recristallisation pour donner un solide blanc (77,6 g; 90%). En finale, est obtenu l'acide 10,11-bis(2,2,3,3,4,4,5,5,6,6,7,7,8,8,9,9,9 heptadécafluorononyl)icosane-1,20-diyldi-phosphonique (formule D), cette molécule répondant à la formule générale 1 suivant l'invention.

Ce procédé de synthèse d'un composé de formule générale (I) selon l'invention repose donc sur une substitution d'au moins un groupement halogéné d'une molécule de départ.

### 2. Synthèse d'un composé de formule générale (I) : synthèse de l'acide 10,11-bis(2,2,3,3,4,4,5,5,5-nonafluoropentyl)icosane-1,20 diyldiphosphonique

### Etape 1 de synthèse du 10,11-bis(2,2,3,3,4,4,5,5,5-nonafluoropentyl)icosane-1,20-diol

A une dispersion de zinc/cuivre (3,4 g; 53 mmol; 2 éq.) dans 10 mL de dichlorométhane, est additionné goutte à goutte un mélange équimolaire d'undécénol (4,1 g; 26,5 mmol) et de perfluoro-1-iodobutane (9,4 g; 26,5 mmol; 1 éq.) dissout dans 10 mL de dichlorométhane. La réaction est chauffée à 50°C durant 3 heures, refroidit avec un bain de glace puis 25 mL d'un mélange acide acétique-eau-acide chlorhydrique (12N) (3/6/1) est ajouté au milieu réactionnel. Après réaction à température ambiante durant 3 heures, le brut réactionnel est lavé successivement avec de l'eau permutée (x2) et avec une solution saturée de chlorure de sodium, séché sur du sulfate de magnésium anhydre puis concentré. Le résidu est purifié par chromatographie sur colonne de gel de silice pour donner une cire blanche (9,7 g; 47%). En finale, est obtenu le 10,11-bis(2,2,3,3,4,4,5,5,5-nonafluoropentyl)icosane-1,20-diol.

### Etape 2 au départ du 10,11-bis(2,2,3,3,4,4,5,5,5-nonafluoropentyl)icosane-1,20-diol (formule E)

A une solution de 10,11-bis(2,2,3,3,4,4,5,5,5-nonafluoropentyl)icosane-1,20-diol (9,7 g; 12,5 mmol) dissous dans 30 ml de dichlorométhane, sont additionnés de la triphénylphosphine (7,2 g; 27 mmol; 2,2 éq.) et du N-Bromosuccinimide (4,9 g; 27 mmol; 2,2 éq.). La réaction se déroule à température ambiante durant 3 heures. Après évaporation du dichlorométhane, le résidu est purifié sur colonne de gel de silice pour donner une huile incolore (9,7g; 86%). En finale, est obtenu le 1,20-dibromo-10,11-bis(2,2,3,3,4,4,5,5,5-nonafluoropentyl) icosane.

### Etape 3 au départ du 1,20-dibromo-10,11-bis(2,2,3,3,4,4,5,5,5-nonafluoropentyl)icosane (formule F)

A une solution de 1,20-dibromo-10,11-bis(2,2,3,3,4,4,5,5,5 nonafluoropentyl)icosane (9,7 g; 11 mmol) chauffé à 140°C est additionné goutte-à-goutte de la triéthylphosphite (9,1 g; 9,5 mL; 55 mmol; 5 éq.). A la fin de l'ajout, l'agitation et le chauffage sont maintenus durant 12 heures. Après évaporation de la triéthylphosphite en excès, le brut réactionnel est purifié par chromatographie sur colonne de gel de silice pour donner une huile incolore (9,2 g; 84%). En finale, est obtenu le tétraéthyl 10,11-bis(2,2,3,3,4,4,5,5,5-nonafluoropentyl)icosane-1,20-diylbisphosphonate.

### Etape 4 au départ du tétraéthyl 10,11-bis(2,2,3,3,4,4,5,5,5-nonafluoropentyl)icosane-1,20-diylbisphosphonate (formule G)

A une solution de tétraéthyl 10,11-bis(2,2,3,3,4,4,5,5,5-nonafluoropentyl)icosane-1,20-diyl-bisphosphonate (9,2 g; 9 mmol) dissous dans 60 mL de dichlorométhane anhydre et placée sous atmosphère inerte, est additionné du triméthylbromosilane (7,1 g; 6,1 mL, 45 mmol; 5 éq.). La réaction se déroule à température ambiante durant 3 heures. Après évaporation du dichlorométhane, 400 mL de méthanol est ajouté au milieu réactionnel et l'agitation est maintenue à température ambiante durant 12 heures. Le méthanol est évaporé pour donner une huile incolore (7,2 g; 88%). En finale, est obtenu l'acide 10,11-bis(2,2,3,3,4,4,5,5,5-nonafluoropentyl)icosane-1,20 diyldiphosphonique (formule H), cette molécule répondant à la formule générale 1 suivant l'invention.

Ce procédé de synthèse d'un composé de formule générale (I) selon l'invention repose donc également sur une substitution d'au moins un groupement halogéné d'une molécule de départ.

### B. Essais comparatifs de différents épilames

Afin de pouvoir comparer différents épilames (agents de couplage), des études comparatives ont été réalisées par mesure des valeurs d'angle de contact avec de l'huile Moebius 9010/10 FL.

La mesure d'angle de contact rend compte de l'aptitude d'un liquide (par exemple d'une huile) à s'étaler sur une surface par mouillabilité. La méthode consiste à mesurer l'angle de la tangente du profil d'une goutte déposée sur le substrat, avec la surface du substrat.

Cette mesure permet notamment d'effectuer la discrimination de la nature polaire ou apolaire des interactions à l'interface liquide-solide et donc de déduire le caractère hydrophile ou hydrophobe d'une surface. Concrètement, plus un grand angle est mesuré, plus la surface présente un caractère hydrophobe/oléophobe. A l'opposé, plus un petit angle est mesuré, plus la surface présente un caractère hydrophile.

Pour un épilame au sens de la présente invention, il convient d'obtenir une valeur d'angle de contact aussi grande que possible, ce qui signifie donc que cette molécule est hydrophobe/oléophobe et permet donc d'éviter un étalement d'un liquide huileux, par exemple un étalement d'un lubrifiant.

Dans le cadre de la présente invention, l'appareillage DSA100 de marque Krüss associé aux logiciels DSA4 version 2.0 ont été utilisés afin de réaliser ces mesures d'angle de contact.

### 1. Essais comparatifs de différents agents de couplage : résistance à des cycles de lavage successifs et mesures d'angle de contact

Des tests de résistance à des cycles de lavage successifs ont été réalisés avec les molécules suivantes utilisées en tant qu'épilames sur une surface en acier durcissable de type Durnico® :
- molécule 1 (OLEOXEIN+), correspondant à une molécule de formule générale (I) suivant l'invention :
- molécule 2 (OLEOXEIN) :
- molécule 3 (OLEOXEIN-ES) :

### a) Traitement de surface

Préalablement à la réalisation de 7 cycles de lavage successifs, les surfaces ont été traitées par immersion durant 5 minutes ou 15 minutes dans les différentes solutions d'épilamage contenant un épilame à raison de 2,5.10⁻³ molL⁻¹ dans de l'isopropanol comme solvant. Ensuite, les substrats traités ont été égouttés durant 1 minute puis séchés sous air chaud (55°C) durant 5 minutes.

### b) Cycles de lavage

Chaque cycle de lavage a été réalisé sur des appareillages de type EIP MC300 ou Greiner Vibrograf ACS900 de la façon suivante :

| | Cuve 1 | Cuve 2 | Cuve 3 | Cuve 4 | Séchage |
|---|---|---|---|---|---|
| Produit | **Rubisol** | **Rubisol** | Isopropanol | Isopropanol | / |
| Durée | 6min | 4min | 3min | 2min | 5min |
| Agitation | 150tr/min | 400tr/min | 150tr/min | 150tr/min | 150tr/min |
| Température | Amb | Amb | Amb | Amb | 65°C |
| US | oui | non | non | non | non |

### c) Mesures d'angle de contact

Après chacun des 7 cycles de lavage et après séchage des surfaces traitées, des mesures d'angle de contact ont été effectuées (avec l'appareillage mentionné plus haut) sur ces surfaces en y déposant une goutte (0,2 µL) d'huile Moebius 9010/10 FL. Les résultats de ces mesures, réalisées avec l'appareillage DSA100 associé aux logiciels DSA4 version 2.0, sont présentés à la figure 1.

### d) Résultats obtenus : angles de contact

Comme on peut le constater à la figure 1, les valeurs d'angle de contact les plus élevées ont été mesurées pour les surfaces traitées durant 5 ou 15 minutes avec la molécule 1 (OLEOXEIN+) correspondant à une molécule de formule générale (I) suivant l'invention. En effet, après 7 cycles de lavage, des valeurs d'angle significativement plus élevées et de l'ordre de 75 à 80° ont été déterminées pour des surfaces traitées avec une molécule de formule générale (I) suivant l'invention tandis que des valeurs d'angle de maximum 60 à 62° ont été mesurées pour les surfaces traitées avec les molécules 2 (OLEOXEIN) et 3 (OLEOXEIN-ES).

Ces essais permettent également de constater que le plus faible écart entre la valeur d'angle initialement mesurée (85 à 90 : cycle de lavage 0) et la valeur d'angle mesurée après 7 cycles de lavage (78 à 80 : cycle de lavage 7) est observé lorsque la surface est traitée avec une molécule de formule générale (I) suivant l'invention. En effet, lorsque la surface est traitée avec les molécules 2 ou 3, cet écart entre la valeur d'angle initialement mesurée et la valeur d'angle mesurée après 7 cycles de lavage est nettement plus important.

Il ressort donc de cet essai comparatif qu'une molécule de formule générale (I) suivant l'invention, présentant les meilleurs résultats en termes d'oléophobie, est plus résistante au lavage, ce qui signifie que cette molécule adhère particulièrement bien à la surface et qu'elle présente une grande stabilité au cours du temps en résistant notamment à l'hydrolyse (acide ou basique).

### 2. Essais comparatifs de différents agents de couplage : agent de couplage suivant l'invention et agents de couplage commerciaux

Une seconde série d'essais comparatifs a été réalisée sur une surface en acier durcissable de type Durnico® avec les agents de couplage (épilames) suivants :
- molécule 1 (OLEOXEIN+) telle que reprise ci-dessus à l'exemple 1 et correspondant à une molécule de formule générale (I) suivant l'invention (traitement de surface par immersion durant 5 ou 15 minutes);
- agent de couplage commercial Episurf® (traitement de surface par immersion durant 5 ou 15 minutes);
- agent de couplage commercial Fixodrop® FKBS (traitement de surface par immersion durant 15 minutes) ;
- agent de couplage commercial 3M® EGC-1700 (traitement de surface par immersion durant 5 ou 15 minutes) ;
- agent de couplage commercial 3M® EGC-2702 (traitement de surface par immersion durant 5 minutes) ;
- agent de couplage commercial Dupont Solrem® FS2 (traitement de surface par immersion durant 15 minutes).

Les traitements de surface, les cycles de lavage et les mesures d'angle de contact ont été réalisés selon les mêmes protocoles que ceux appliqués à l'exemple 1. Les résultats obtenus lors des mesures d'angle de contact sont présentés à la figure 2.

Cette figure 2 montre clairement que les valeurs d'angle de contact les plus élevées ont été mesurées pour les surfaces traitées durant 5 ou 15 minutes avec la molécule 1 (OLEOXEIN+) correspondant à une molécule de formule générale (I) suivant l'invention. En effet, après 7 cycles de lavage, des valeurs d'angle significativement plus élevées et de l'ordre de 78 à 80° ont été déterminées pour des surfaces traitées avec une molécule de formule générale (I) suivant l'invention tandis que des valeurs d'angle systématiquement inférieures à 70° ont été mesurées pour les surfaces traitées avec les agents de couplage commerciaux, que ces derniers présentent des groupements fluorés.

Ces essais permettent également de constater que le plus faible écart entre la valeur d'angle initialement mesurée (85 à 90 : cycle de lavage 0) et la valeur d'angle mesurée après 7 cycles de lavage (78 à 80 : cycle de lavage 7) est observé lorsque la surface est traitée avec une molécule de formule générale (I) suivant l'invention. En effet, lorsque la surface est traitée avec les agents de couplage commerciaux, cet écart entre la valeur d'angle initialement mesurée et la valeur d'angle mesurée après 7 cycles de lavage est nettement plus important.

Notons encore que les agents de couplage commerciaux 3M® EGC-2702 et Dupont Solrem® FS2 donne des résultats de mesure de valeurs d'angle sous la valeur admissible de 45°, ceci seulement après 1 à 4 cycles de lavage.

Il ressort donc à nouveau de cet essai comparatif qu'une molécule de formule générale (I) suivant l'invention, présentant les meilleurs résultats en termes d'oléophobie, est plus résistante au lavage que les agents de couplage commerciaux, ce qui signifie que cette molécule selon l'invention adhère particulièrement bien à la surface traitée et qu'elle présente une grande stabilité au cours du temps en résistant notamment à l'hydrolyse acide ou basique.

### 3. Essais comparatifs : traitement d'une surface en laiton avec un agent de couplage suivant l'invention avec ou sans prétraitement par plasma

Selon l'invention, une étape de prétraitement par plasma de la surface à traiter avec un épilame peut être mise en oeuvre avant le traitement proprement dit de la même surface par mise en contact avec une molécule de formule générale (I) suivant l'invention.

Dans ce contexte, une surface en laiton prétraitée ou non par plasma d'oxygène a été traitée avec une molécule telle que reprise à l'exemple 1 (molécule 1 - OLEOXEIN+) et correspondant à une molécule de formule générale (I) suivant l'invention (traitement de surface par immersion durant 5 ou 15 minutes).

Le prétraitement par un plasma d'oxygène a été réalisé avec l'appareillage PICO LF PCCE durant 4 minutes à une puissance de 100 W. Les traitements de surface, les cycles de lavage et les mesures d'angle de contact ont été réalisés selon les mêmes protocoles que ceux appliqués à l'exemple 1.

Les résultats obtenus lors des mesures d'angle de contact sont présentés à la figure 3. Ces résultats permettent de constater qu'un prétraitement de la surface en laiton par plasma oxygène, avant un traitement de cette même surface avec une molécule de formule générale (I) suivant l'invention, augmente significativement la résistance de l'épilame à des cycles de lavage successifs.

En d'autres termes, un prétraitement de la surface par plasma oxygène avant un traitement avec une molécule de formule générale (I) permet à cette dernière de s'accrocher (d'adhérer) plus fortement à la surface traitée et de notamment mieux résister à une hydrolyse en milieu acide ou basique, ceci conférant à l'épilame une haute stabilité au cours du temps.

### 4. Essais comparatifs : traitement d'une surface en laiton avec différents agents de couplage avec ou sans prétraitement par plasma

Dans la même optique que l'exemple précédent, sur une surface en laiton prétraitée ou non par plasma d'oxygène, ont été testés différents agents de couplage (épilames), à savoir la molécule 1 (correspondant à une molécule de formule générale (I) suivant l'invention - OLEOXEIN+) et la molécule 2 reprises à l'exemple 1.

Le prétraitement par plasma d'oxygène a été réalisé avec l'appareillage PICO LF PCCE durant 4 minutes à une puissance de 100 W. Les traitements de surface et les mesures d'angle de contact ont été réalisés selon les mêmes protocoles que ceux appliqués à l'exemple 1.

Les résultats obtenus lors des mesures d'angle de contact sont présentés à la figure 4. Comme on peut le constater, que ce soit pour la molécule 1 (OLEOXEIN+) ou la molécule 2 (OLEOXEIN) testée en tant qu'agent de couplage (épilame), un prétraitement par plasma d'oxygène permet clairement d'augmenter significativement la résistance de l'épilame à des cycles de lavage successifs, que le traitement de la surface par immersion dans une solution contenant l'épilame ait duré 5 ou 15 minutes.

Tout comme pour l'exemple précédent, ceci indique qu'un prétraitement de la surface par plasma oxygène avant un traitement avec une molécule de formule générale (I) permet à cette dernière de s'accrocher (d'adhérer) plus fortement à la surface traitée et de notamment mieux résister à une hydrolyse en milieu acide ou basique, ceci conférant à l'épilame une haute stabilité au cours du temps.

Notons que les meilleurs angles de contact sont obtenus pour un traitement avec un épilame correspondant à une molécule de formule générale (I) suivant l'invention.

### 5. Essais comparatifs : traitement d'une surface en laiton rhodié avec un agent de couplage suivant l'invention avec ou sans prétraitement par plasma

Dans la même optique que les exemples 3 et 4 précédents, sur une surface en laiton rhodié prétraitée ou non par plasma d'oxygène, a été testée la molécule 1 (correspondant à une molécule de formule générale (I) suivant l'invention - OLEOXEIN+).

Le prétraitement par plasma d'oxygène a été réalisé avec l'appareillage PICO LF PCCE durant 4 minutes à une puissance de 100 W. Les traitements de surface et les mesures d'angle de contact ont été réalisés selon les mêmes protocoles que ceux appliqués à l'exemple 1.

Les résultats obtenus lors des mesures d'angle de contact sont présentés à la figure 5. Comme on peut le constater avec la molécule 1 testée en tant qu'agent de couplage (épilame), un prétraitement par plasma d'oxygène permet clairement d'augmenter significativement la résistance à des cycles de lavage successifs, que le traitement de la surface par immersion dans une solution contenant l'épilame ait duré 5 ou 15 minutes.

Ceci indique à nouveau qu'un prétraitement de la surface par plasma oxygène, avant un traitement avec une molécule de formule générale (I), permet à cette dernière de s'accrocher (d'adhérer) plus fortement à la surface traitée et de notamment mieux résister à une hydrolyse en milieu acide ou basique, ceci conférant à l'épilame une haute stabilité au cours du temps.

### 6. Essais comparatifs : traitement d'une surface en laiton rhodié avec différents agents de couplage avec ou sans prétraitement par plasma

Dans la même optique que l'exemple précédent, sur une surface en laiton rhodié prétraitée ou non par plasma d'oxygène, ont été testé différents agents de couplage (épilames), à savoir la molécule 1 (correspondant à une molécule de formule générale (I) suivant l'invention - OLEOXEIN +) et la molécule 2 (OLEOXEIN) reprises à l'exemple 1.

Le prétraitement par plasma d'oxygène a été réalisé avec l'appareillage PICO LF PCCE durant 4 minutes à une puissance de 100 W. Les traitements de surface et les mesures d'angle de contact ont été réalisés selon les mêmes protocoles que ceux appliqués à l'exemple 1.

Les résultats obtenus lors des mesures d'angle de contact sont présentés à la figure 6. Comme on peut le constater, que ce soit pour la molécule 1 (OLEOXEIN +) ou la molécule 2 (OLEOXEIN) testée en tant qu'agent de couplage (épilame), un prétraitement par plasma d'oxygène permet clairement d'augmenter significativement la résistance à des cycles de lavage successifs, que le traitement de la surface par immersion dans une solution contenant l'épilame ait duré 5 ou 15 minutes.

Tout comme pour les exemples précédents, ceci indique qu'un prétraitement de la surface par plasma oxygène, avant un traitement avec une molécule de formule générale (I), permet à cette dernière de s'accrocher (d'adhérer) plus fortement à la surface traitée et de notamment mieux résister à une hydrolyse en milieu acide ou basique, ceci conférant à l'épilame une haute stabilité au cours du temps. Notons que les meilleurs angles de contact sont obtenus pour un traitement avec un épilame correspondant à une molécule de formule générale (I) suivant l'invention.

### 7. Essais comparatifs : traitement d'une surface en saphir avec un agent de couplage suivant l'invention avec ou sans prétraitement par plasma

Dans la même optique que les exemples précédents, sur une surface en saphir prétraitée ou non par plasma d'oxygène, a été testée la molécule 1 (correspondant à une molécule de formule générale (I) suivant l'invention - OLEOXEIN+) en tant qu'épilame.

Le prétraitement par plasma d'oxygène a été réalisé avec l'appareillage PICO LF PCCE durant 4 minutes à une puissance de 100 W. Les traitements de surface et les mesures d'angle de contact ont été réalisés selon les mêmes protocoles que ceux appliqués à l'exemple 1.

Les résultats obtenus lors des mesures d'angle de contact sont présentés à la figure 7. Comme on peut le constater, un prétraitement par plasma d'oxygène permet clairement d'augmenter significativement la résistance à des cycles de lavage successifs, que le traitement de la surface par immersion dans une solution contenant l'épilame ait duré 5 ou 15 minutes. Ceci indique à nouveau qu'un prétraitement de la surface par plasma oxygène, avant un traitement avec une molécule de formule générale (I), permet à cette dernière de s'accrocher (d'adhérer) plus fortement à la surface traitée et de notamment mieux résister à une hydrolyse en milieu acide ou basique, ceci conférant à l'épilame une haute stabilité au cours du temps.

### 8. Essais comparatifs : traitement d'une surface en saphir avec différents agents de couplage avec ou sans prétraitement par plasma

Dans la même optique que l'exemple précédent, sur une surface en laiton rhodié prétraitée ou non par plasma d'oxygène, ont été testé différents agents de couplage (épilames), à savoir la molécule 1 (correspondant à une molécule de formule générale (I) suivant l'invention - OLEOXEIN+) et la molécule 2 (OLEOXEIN) reprises à l'exemple 1.

Le prétraitement par plasma d'oxygène a été réalisé avec l'appareillage PICO LF PCCE durant 4 minutes à une puissance de 100 W. Les traitements de surface et les mesures d'angle de contact ont été réalisés selon les mêmes protocoles que ceux appliqués à l'exemple 1.

Les résultats obtenus lors des mesures d'angle de contact sont présentés à la figure 8. Comme on peut le constater, que ce soit pour la molécule 1 (OLEOXEIN+) ou la molécule 2 (OLEOXEIN) testée en tant qu'agent de couplage (épilame), un prétraitement par plasma d'oxygène permet clairement d'augmenter significativement la résistance à des cycles de lavage successifs, que le traitement de la surface par immersion dans une solution contenant l'épilame ait duré 5 ou 15 minutes.

Tout comme pour les exemples précédents, ceci indique qu'un prétraitement de la surface par plasma oxygène, avant un traitement avec une molécule de formule générale (I), permet à cette dernière de s'accrocher (d'adhérer) plus fortement à la surface traitée et de notamment mieux résister à une hydrolyse en milieu acide ou basique, ceci conférant à l'épilame une haute stabilité au cours du temps. Notons que les meilleurs angles de contact sont obtenus pour un traitement avec un épilame correspondant à une molécule de formule générale (I) suivant l'invention.

Il est bien entendu que la présente invention n'est en aucune façon limitée aux formes de réalisations décrites ci-dessus et que bien des modifications peuvent y être apportées sans sortir du cadre des revendications annexées.

## Revendications

1. Article dont la surface est traitée avec un agent de couplage répondant à la formule générale (I) suivante : où
- chaque R₁, indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50, et d'une chaine polyalkylène oxyde présentant de 1 à 100 répétitions d'unités alkylène oxyde ;
- chaque R', indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50 ;
- chaque R₂, indépendants l'un de l'autre, et identiques ou différents l'un de l'autre à chaque occurrence, sont sélectionnés dans le groupe constitué d'une liaison, (CH₂)ₙ, O, S, S-S, NH, O(CO), O(CS), NH(CO), NH(CS), NH(CO)NH, NH-CS-NH, NH(CO)O, NH(CS)O, S(CO), (CO)S, et n est compris entre 1 et 100 ;
- chaque R₃, égaux ou différents l'un de l'autre sont sélectionnés dans le groupe constitué d'un groupe perfluoroalkyle comprenant de 1 à 50 atomes de carbone, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ et (CF₂CF₂O)n(CF₂)CF₃, et n est compris entre 0 et 100 ;
- chaque R₄, égaux ou différents l'un de l'autre sont sélectionnés dans le groupe constitué de H, d'un groupe alkyl comprenant 1 à 10 atomes de carbone, lequel est optionnellement substitué par au moins un atome de la famille des halogènes, un groupe aryle ou un groupe aralkyle, préférentiellement chaque R₄ est H ;
- T est une liaison, (CH₂)ₙ, O, S, S-S, NH, O(CO), O(CS), NH(CO), NH(CS), NH(CO)NH, NH-CS-NH, NH(CO)O, NH(CS)O, S(CO), (CO)S, et n est compris entre 1 et 100 ;
- chaque F et F', indépendants l'un de l'autre, et identiques ou différents l'un de l'autre à chaque occurrence, sont sélectionnés dans le groupe constitué de PO₃H₂, OPO₃H₂, , SH, et SiX₃ X=H, Cl, OMe, OEt, OiPr, de préférence PO₃H₂.

2. Procédé de traitement d'une surface d'un article avec une molécule de formule générale (I) telle que définie dans la revendication 1, ledit procédé de traitement comprenant une étape de mise en contact de ladite surface avec ladite molécule de formule générale (I).

3. Procédé de traitement d'une surface d'un article selon la revendication 2, comprenant une étape préalable de prétraitement par un procédé plasma de ladite surface.

4. Procédé de traitement d'une surface d'un article selon la revendication 2 ou 3, **caractérisé en ce qu'**il comprend une étape préalable de mise en solution dans un solvant de ladite molécule de formule générale (I) pour former une solution de traitement de surface.

5. Procédé de traitement d'une surface d'un article selon la revendication 4, **caractérisé en ce que** ladite étape préalable de mise en solution dans un solvant pour former une solution de traitement de surface est réalisée par mise en solution dans un solvant choisi dans le groupe constitué de l'isopropanol, l'éthanol, le méthanol, le diméthylformamide, l'acétone, le tétrahydrofurane, préférentiellement l'isopropanol.

6. Procédé de traitement d'une surface d'un article selon la revendication 4 ou 5, **caractérisé en ce que** ladite étape préalable de mise en solution dans un solvant forme une solution de traitement de surface comprenant ladite molécule de formule générale (I) à raison de 0,01% à 10% v/v dans un solvant, préférentiellement à raison de 0,1% à 5% v/v.

7. Procédé de traitement d'une surface d'un article selon l'une quelconque des revendications 2 à 6, **caractérisé en ce que** ladite étape de mise en contact de ladite surface prétraitée avec une molécule de formule générale (I) est réalisée par pulvérisation, par trempage, par vaporisation, par tamponnage, par essuyage, par spin coating et par deep coating.

8. Procédé de traitement d'une surface d'un article selon l'une quelconque des revendications 2 à 7, comprenant en outre au moins une des étapes additionnelles suivantes :
- un égouttage de ladite surface mise en contact avec ladite solution de traitement de surface, et/ou
- un lavage de ladite surface mise en contact avec ladite solution de traitement de surface, et/ou
- un séchage de ladite surface mise en contact avec ladite solution de traitement de surface.

9. Procédé de traitement d'une surface d'un article selon l'une quelconque des revendications 2 à 8, **caractérisé en ce que** ladite surface à traiter est choisie dans le groupe constitué du saphir, du laiton, du laiton rhodié, du laiton doré, du nickel, de l'acier, de l'acier durcissable, du fer, de l'aluminium, du titane, du plomb, de l'argent, de l'or, du chrome, du cuivre, du manganèse, du vanadium, du lithium, du cobalt, du silicium et de divers alliages et oxydes métalliques de tels métaux.

10. Procédé de synthèse d'un agent de couplage répondant à une formule générale (I) telle que définie dans la revendication 1, au départ d'une molécule de formule générale (II) répondant à la formule suivante : où
- chaque R₁, indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50, et d'une chaine polyalkylène oxyde présentant de 1 à 100 répétitions d'unités alkylène oxyde ;
- chaque R', indépendants l'un de l'autre, et identiques ou différents l'un de l'autre à chaque occurrence, sont sélectionnés dans le groupe constitué d'une liaison, (CR₅R₆)ₙ, où chaque R₅ et R₆, identiques ou différents l'un de l'autre sont sélectionnés indépendamment dans le groupe constitué de H, d'un groupe alkyl comprenant 1 à 10 atomes de carbone, lequel est optionnellement substitué par au moins un atome de la famille des halogènes, un groupe aryle ou un groupe aralkyle, n étant compris entre 1 et 50 ;
- chaque R₂, indépendants l'un de l'autre, et identiques ou différents l'un de l'autre à chaque occurrence, sont sélectionnés dans le groupe constitué d'une liaison, (CH₂)ₙ, O, S, S-S, NH, O(CO), O(CS), NH(CO), NH(CS), NH(CO)NH, NH-CS-NH, NH(CO)O, NH(CS)O, S(CO), (CO)S, et n est compris entre 1 et 100 ;
- chaque R₃, égaux ou différents l'un de l'autre sont sélectionnés dans le groupe constitué d'un groupe perfluoroalkyle comprenant de 1 à 50 atomes de carbone, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ et (CF₂CF₂O)n(CF₂)CF₃, et n est compris entre 0 et 100 ;
- chaque R₄, égaux ou différents l'un de l'autre sont sélectionnés dans le groupe constitué de H, d'un groupe alkyl comprenant 1 à 10 atomes de carbone, lequel est optionnellement substitué par au moins un atome de la famille des halogènes, un groupe aryle ou un groupe aralkyle, préférentiellement chaque R₄ est H ;
- T est une liaison, (CH₂)ₙ, O, S, S-S, NH, O(CO), O(CS), NH(CO), NH(CS), NH(CO)NH, NH-CS-NH, NH(CO)O, NH(CS)O, S(CO), (CO)S, et n est compris entre 1 et 100 ;
- chaque X et Y, indépendants l'un de l'autre, et identiques ou différents l'un de l'autre à chaque occurrence, représentent un groupement halogéné ou un groupement organique insaturé ;
ledit procédé comprenant :
- une étape de substitution d'au moins un groupement halogéné X, Y de ladite molécule de formule générale (II) par un groupement pouvant représenter, directement ou après plusieurs étapes de synthèses, une ancre dudit agent de couplage et étant sélectionné dans le groupe constitué des groupements PO₃H₂, OPO₃H₂, SH, de préférence PO₃H₂, ou
- une étape d'addition sur au moins un groupement organique insaturé X, Y de ladite molécule de formule générale (II) d'un groupement pouvant représenter, directement ou après plusieurs étapes de synthèses, une ancre dudit agent de couplage et étant sélectionné dans le groupe constitué des groupements PO₃H₂, OPO₃H₂, et SiX₃ , X=H, Cl, OMe, OEt, OiPr, de préférence PO₃H₂.

11. Utilisation d'une molécule de formule générale (I) telle que définie dans la revendication 1 pour un traitement d'une surface d'un article.

12. Utilisation selon la revendication 11, pour un traitement d'une surface d'une pièce d'horlogerie.

## Patentansprüche

1. Artikel, dessen Oberfläche mit einem Kupplermittel behandelt ist, das der folgenden allgemeinen Formel (I) entspricht: in der
- jedes R₁, das voneinander unabhängig und mit dem anderen bei jedem Vorkommen identisch oder unterschiedlich davon ist, aus einer Gruppe ausgewählt ist, die aus einer Verbindung (CR₅R₆)ₙ besteht, in der R₅ und R₆, die miteinander identisch oder voneinander unterschiedlich sind, unabhängig von der Gruppe ausgewählt sind, die aus H, einer 1 bis 10 Kohlenstoffatome umfassenden Alkyl-Gruppe, die optional durch wenigstens ein Atom der Familie der Halogene substituiert ist, einer Aryl-Gruppe oder einer AralkylGruppe, wobei n zwischen 1 und 50 inbegriffen ist, und einer Polyalkylenoxid-Kette, die 1 bis 100 Wiederholungen von Alkylenoxid-Einheiten aufweist, gebildet ist;
- jedes R', das voneinander unabhängig und mit dem anderen bei jedem Vorkommen identisch oder unterschiedlich davon ist, aus einer Gruppe ausgewählt ist, die aus einer Verbindung (CR₅R₆)ₙ besteht, in der R₅ und R₆, die miteinander identisch oder voneinander unterschiedlich sind, unabhängig von der Gruppe ausgewählt sind, die aus H, einer 1 bis 10 Kohlenstoffatome umfassenden Alkyl-Gruppe, die optional durch wenigstens ein Atom der Familie der Halogene substituiert ist, einer Aryl-Gruppe oder einer AralkylGruppe, wobei n zwischen 1 und 50 inbegriffen ist, gebildet ist;
- jedes R₂, das voneinander unabhängig und mit dem anderen bei jedem Vorkommen identisch oder unterschiedlich davon ist, aus einer Gruppe ausgewählt ist, die aus einer Verbindung (CH₂)ₙ, O, S, S-S, NH, O(CO), O(CS), NH(CO), NH(CS), NH(CO)NH, NH-Cs-NH, NH(CO)O, NH(CS)O, S(CO), (CO)S besteht und n zwischen 1 und 100 inbegriffen ist;
- jedes R₃, das gleich dem anderen oder voneinander unterschiedlich ist, aus der Gruppe ausgewählt ist, die aus einer Perfluoralkyl-Gruppe gebildet ist, umfassend 1 bis 50 Kohlenstoffatome, (CF(CF₃)CF₂O)ₙ(CF₂)₂CF₃, (CF₂CF(CF₃)O)ₙ(CF₂)₂CF₃, (CF₂CF₂CF₂O)n(CF₂)₂CF₃ und (CF₂CF₂O)n(CF₂)CF₃ und n ist zwischen 0 und 100 inbegriffen;
- jedes R₄, das gleich dem anderen oder voneinander unterschiedlich ist, aus der Gruppe ausgewählt ist, die aus H, einer Alykylgruppe, umfassend 1 bis 10 Kohlenstoffatome, die optional durch wenigstens ein Atom der Familie der Halogene substituiert ist, einer Arylgruppe oder einer Aralkylgruppe, bevorzugt ist jedes R₄ H, gebildet ist;
- T eine Verbindung (CH₂)ₙ O, S, S-S, NH, O(CO), O(CS), NH(CO), NH(CS), NH(CO)NH, NH-CS-NH, NH(CO)O, NH(CS)O, S(CO), (CO)S ist und n zwischen 1 und 100 inbegriffen ist;
- jedes F und F', die voneinander unabhängig und bei jedem Vorkommen miteinander identisch oder voneinander unterschiedlich sind, aus der Gruppe ausgewählt sind, die aus PO₃H₂, OPO₃H₂, SH und SiX₃, X = H, Cl, OMe, OEt, OiPr, bevorzugt PO₃H₂, gebildet ist.

2. Behandlungsverfahren einer Oberfläche eines Artikels mit einem Molekül der allgemeinen Formel (I) gemäß Definition in Anspruch 1, wobei das genannte Behandlungsverfahren einen Kontaktierungsschritt der genannten Oberfläche mit dem genannten Molekül der allgemeinen Formel (I) umfasst.

3. Behandlungsverfahren einer Oberfläche eines Artikels gemäß Anspruch 2, umfassend einen Schritt vor der Vorbehandlung durch ein Plasmaverfahren der genannten Oberfläche.

4. Behandlungsverfahren einer Oberfläche eines Artikels gemäß Anspruch 2 oder 3, **dadurch gekennzeichnet, dass** es einen Schritt vor dem Einbringen des genannten Moleküls der allgemeinen Formel (I) in eine Lösung in einem Lösungsmittel umfasst, um eine Lösung zur Oberflächenbehandlung zu bilden.

5. Behandlungsverfahren einer Oberfläche eines Artikels gemäß Anspruch 4, **dadurch gekennzeichnet, dass** der genannte Schritt vor dem Einbringen in eine Lösung in ein Lösungsmittel, um eine Behandlungslösung der Oberfläche zu bilden, durch Einbringen in eine Lösung in ein Lösungsmittel realisiert ist, das aus der Gruppe ausgewählt ist, die aus Isopropanol, Ethanol, Methanol, Dimethylformamid, Aceton, Tetrahydrofuran, bevorzugt Isopropanol gebildet ist.

6. Behandlungsverfahren einer Oberfläche eines Artikels gemäß Anspruch 4 oder 5, **dadurch gekennzeichnet, dass** der genannte Schritt vor dem Einbringen in eine Lösung in ein Lösungsmittel eine Behandlungslösung der Oberfläche bildet, umfassend das genannte Molekül der allgemeinen Formel (I) in einer Menge von 0,01 V/V-% bis 10 V/V-% in einem Lösungsmittel, bevorzugt in einer Menge von 0,1 % bis 5 V/V-%.

7. Behandlungsverfahren einer Oberfläche eines Artikels gemäß irgendeinem der Ansprüche 2 bis 6, **dadurch gekennzeichnet, dass** der genannte Kontaktierungsschritt der genannten vorbehandelten Oberfläche mit einem Molekül der allgemeinen Formel (I) per Versprühen, per Eintauchen, per Bestäuben, per Pufferung, per Abwischen, per Spin Coating und per Deep Coating realisiert ist.

8. Behandlungsverfahren einer Oberfläche eines Artikels gemäß irgendeinem der Ansprüche 2 bis 7, umfassend darüber hinaus wenigstens einen der folgenden zusätzlichen Schritte:
- ein Abtropfen der genannten Oberfläche, die mit der genannten Behandlungslösung der Oberfläche kontaktiert ist und / oder
- ein Waschen der genannten Oberfläche, die mit der genannten Behandlungslösung der Oberfläche kontaktiert ist und / oder
- ein Trocknen der genannten Oberfläche, die mit der genannten Behandlungslösung der Oberfläche kontaktiert ist.

9. Behandlungsverfahren einer Oberfläche eines Artikels gemäß irgendeinem der Ansprüche 2 bis 8, **dadurch gekennzeichnet, dass** die genannte, zu behandelnde Oberfläche aus der Gruppe ausgewählt ist, die aus Saphir, Messing, rhodiertem Messing, vergoldetem Messing, Nickel, Stahl, härtbarem Stahl, Eisen, Aluminium, Titan, Blei, Silber, Gold, Chrom, Kupfer, Mangan, Vanadium, Lithium, Kobalt, Silizium und verschiedenen Legierungen und Metalloxiden derartiger Metalle gebildet ist.

10. Syntheseverfahren eines Kupplungsmittels, das der allgemeinen Formel (I) gemäß Definition in Anspruch 1 entspricht, ausgehend von einem Molekül der allgemeinen Formel (II), das der folgenden Formel entspricht: in der
- jedes R₁, das voneinander unabhängig und mit dem anderen bei jedem Vorkommen identisch oder unterschiedlich davon ist, aus einer Gruppe ausgewählt ist, die aus einer Verbindung (CR₅R₆)ₙ besteht, in der R₅ und R₆, die miteinander identisch oder voneinander unterschiedlich sind, unabhängig von der Gruppe ausgewählt sind, die aus H, einer 1 bis 10 Kohlenstoffatome umfassenden Alkyl-Gruppe, die optional durch wenigstens ein Atom der Familie der Halogene substituiert ist, einer Aryl-Gruppe oder einer AralkylGruppe, wobei n zwischen 1 und 50 inbegriffen ist, und einer Polyalkylenoxid-Kette, die 1 bis 100 Wiederholungen von Alkylenoxid-Einheiten aufweist, gebildet ist;
- jedes R', das voneinander unabhängig und mit dem anderen bei jedem Vorkommen identisch oder unterschiedlich davon ist, aus einer Gruppe ausgewählt ist, die aus einer Verbindung (CR₅R₆)ₙ besteht, in der R₅ und R₆, die miteinander identisch oder voneinander unterschiedlich sind, unabhängig von der Gruppe ausgewählt sind, die aus H, einer 1 bis 10 Kohlenstoffatome umfassenden Alkyl-Gruppe, die optional durch wenigstens ein Atom der Familie der Halogene substituiert ist, einer Aryl-Gruppe oder einer AralkylGruppe, wobei n zwischen 1 und 50 inbegriffen ist, gebildet ist;
- jedes R₂, das voneinander unabhängig und mit dem anderen bei jedem Vorkommen identisch oder unterschiedlich davon ist, aus der Gruppe ausgewählt ist, die aus einer Verbindung (CH₂)ₙ, O, S, S-S, NH, O(CO), O(CS), NH(CO), NH(CS), NH(CO)NH, NH-CS-NH, NH(CO)O, NH(CS)O, S(CO), (CO)S besteht und n zwischen 1 und 100 inbegriffen ist;
- jedes R₃, das gleich dem anderen oder voneinander unterschiedlich ist, aus der Gruppe ausgewählt ist, die aus einer Perfluoralkyl-Gruppe gebildet ist, umfassend 1 bis 50 Kohlenstoffatome, (CF(CF₃)CF₂O)n(CF₂)₂CF₃, (CF₂CF(CF₃)O)n(CF₂)₂CF₃, (CF₂CF₂CF₂O)ₙ(CF₂)₂CF₃ und (CF₂CF₂O)ₙ(CF₂)CF₃ und n ist zwischen 0 und 100 inbegriffen;
- jedes R₄, das gleich dem anderen oder voneinander unterschiedlich ist, aus der Gruppe ausgewählt ist, die aus H, einer Alykylgruppe, umfassend 1 bis 10 Kohlenstoffatome, die optional durch wenigstens ein Atom der Familie der Halogene substituiert ist, einer Arylgruppe oder einer Aralkylgruppe, bevorzugt ist jedes R₄ H, gebildet ist;
- T eine Verbindung (CH₂)ₙ O, S, S-S, NH, O(CO), O(CS), NH(CO), NH(CS), NH(CO)NH, NH-CS-NH, NH(CO)O, NH(CS)O, S(CO), (CO)S ist und n zwischen 1 und 100 inbegriffen ist;
- jedes X und Y, die voneinander unabhängig und bei jedem Vorkommen miteinander identisch oder voneinander unterschiedlich sind, stellen eine halogenierte Gruppierung oder eine ungesättigte organische Gruppierung dar;
wobei das genannte Verfahren umfasst:
- einen Substitutionsschritt wenigstens einer halogenierten Gruppierung X, Y des genannten Moleküls der allgemeinen Formel (II) durch eine Gruppierung, die direkt oder nach mehreren Syntheseschritten, einen Anker des genannten Kupplungsmittels darstellen kann und aus einer Gruppe ausgewählt ist, die aus den Gruppierungen PO₃H₂, OPO₃H₂, SH, bevorzugt PO₃H₂ gebildet ist, oder
- einen Hinzufügungsschritt zu wenigstens einer ungesättigten, organischen Gruppierung X, Y des genannten Moleküls der allgemeinen Formel (II) einer Gruppierung, die direkt oder nach mehreren Syntheseschritten einen Anker des genannten Kupplungsmittels darstellen kann und aus der Gruppe ausgewählt ist, die aus Gruppierungen PO₃H₂, OPO₃H₂ und SiX₃, X = H, Cl, OMe, OEt, OiPr, bevorzugt PO₃H₂, gebildet ist.

11. Verwendung eines Moleküls der allgemeinen Formel (I) gemäß Definition in Anspruch 1 für eine Behandlung einer Oberfläche eines Artikels.

12. Verwendung gemäß Anspruch 11 für eine Behandlung einer Oberfläche eines Uhrmachereistücks.

## Claims

1. Article the surface of which is treated with a coupling agent of the following general formula:
- each R₁, independent from one another, and identical or different from one another in each instance, is selected from the group consisting in a bond, (CR₅R₆)ₙ where each R₅ and R₆, identical or different from one another, are independently selected from the group consisting in H, an alkyl group comprising 1-10 carbon atoms, which is optionally substituted by at least one halogen atom, an aryl group or an aralkyl group, n being comprised between 1 and 50, and a polyalkylene oxide having 1 to 100 repeats of alkylene oxide units;
- each R', independent from one another, and identical or different from one another in each instance, is selected from the group consisting in a bond, (CR₅R₆)ₙ where each R₅ and R₆, identical or different from one another, are independently selected from the group consisting in H, an alkyl group comprising 1-10 carbon atoms, which is optionally substituted by at least one halogen atom, an aryl group or an aralkyl group, n being comprised between 1 and 50;
- each R₂, independent from one another, and identical or different in each instance, is selected from a group consisting in a bond, (CH₂)ₙ, O, S, S-S, NH, O(CO), O(CS), NH(CO), NH(CS)NH, NH-CS-NH, NH(CO)O, NH(CS)O, S(CO), (CO)S, and n is comprised between 1 and 100;
- each R₃, identical of different from one another, is selected from the group consisting in a perfluoroalkyl group having 1 to 50 carbon atoms, (CF(CF₃)CF₂O)ₙ(CF₂)₂CF₃, (CF₂CF(CF₃)O)ₙ(CF₂)₂CF₃, (CF₂CF₂CF₂O)ₙ(CF₂)₂CF₃ and (CF₂CF₂O)ₙ(CF₂)CF₃ and n is between 0 and 100;
- each R₄, identical or different from one another, is selected from the group consisting in H, an alkyl group containing 1 to 10 carbon atoms, which is optionally substituted by at least one halogen atom, an aryl group or an aralkyl group, preferably each R₄ is H;
- T is a bond, (CH₂)ₙ, O, S, S-S, NH, O(CO), O(CS), NH(CO), NH(CS)NH, NH-CS-NH, NH(CO)O, NH(CS)O, S(CO), (CO)S, and n is comprised between 1 and 100;
- each F and F', independent from one another, and identical or different from one another in each instance, are selected from the group consisting in PO₃H₂, OPO₃H₂, SH and SiX3, X=H, Cl, OMe, OEt, OiPr, preferably PO₃H₂.

2. Process for treating a surface of an article with a molecule of general formula (I) as defined in claim 1, said treatment process including a step of contacting said surface with said molecule of general formula (I).

3. Process for treating a surface of an article according to claim 2, including a preliminary treatment step of said surface with a plasma process.

4. Process for treating a surface of an article according to claim 2 or 3, **characterized in that** it includes a preliminary step of solving said molecule of general formula (I) in a solvent to form a surface treatment solution.

5. Process for treating a surface of an article according to claim 4, **characterized in that** said preliminary step of preparing a solution in a solvent to form a surface treatment solution is performed by preparing the solution in a solvent selected from a group consisting in isopropanol, ethanol, methanol, dimethylformamide, acetone, tetrahydrofuran, preferably isopropanol.

6. Process for treating a surface of an article according to claim 4 or 5, **characterised in that** said preliminary of preparing a solution in a solvent forms a surface treatment solution comprising said molecule of general formula (I) in a content of 0,01% to 10% v/v in a solvent, preferably from 0,1% to 5% v/v.

7. Process for treating a surface of an article according to any of claims 2 to 6, **characterised in that** said step of contacting said preliminarily treated surface with a molecule of general formula (I) is performed by spraying, by dipping, by vaporisation, by dabbing, by wiping, by spin coating and by deep coating.

8. Process for treating a surface of an article according to any of claims 2 to 7, further including at least one of following additional steps:
- dripping of said surface contacted with said surface treatment solution, and/or
- washing of said surface contacted with said surface treatment solution, and/or
- drying of said surface contacted with said surface treatment solution.

9. Process for treating a surface of an article according to any of claims 2 to 8, **characterised in that** said surface to be treated is selected from the group consisting in sapphire, brass, rhodium-plated brass, gold-plated brass, nickel, steel, hardenable steel, iron, aluminium, titanium, lead, silver, gold, copper, manganese, vanadium, lithium, cobalt, silicon and various alloys and oxides of such metals.

10. Synthesis process for a coupling agent of general formula (I) as defined in claim 1, starting with a molecule of general formula (II), having the following formula:
- each R₁, independent from one another, and identical or different from one another in each instance, is selected from the group consisting in a bond, (CR₅R₆)ₙ where each R₅ and R₆, identical or different from one another, are independently selected from the group consisting in H, alkyl group comprising 1-10 carbon atoms, which is optionally substituted by at least one halogen atom, aryl group or aralkyl group, n being comprised between 1 and 50, and a polyalkylene oxide chain having 1 to 100 repeats of alkylene oxide units;
- each R', independent from one another, and identical or different from one another in each instance, is selected from the group consisting in a bond, (CR₅R₆)ₙ where each R₅ and R₆, identical or different from one another, is independently selected from the group consisting in H, alkyl group comprising 1-10 carbon atoms, which is optionally substituted by at least one halogen atom, aryl or aralkyl group, n being comprised between 1 and 50;
- each R₂, independent from one another, and identical or different from one another in each instance, is selected from the group consisting in a bond, (CH₂)ₙ, O, S, S-S, NH, O(CO), O(CS), NH(CO), NH(CS), NH(CO)NH, NH-CS-NH, NH(CO)O, NH(CS)O, S(CO), (CO)S and n is comprised between 1 and 100;
- each R3, identical or different from one another, is selected from a group consisting in a perfluoroalkyl group having 1-50 carbon atoms, (CF(CF₃)CF₂O)ₙ(CF₂)₂CF₃, (CF₂CF(CF₃)O)ₙ(CF₂)₂CF₃, (CF₂CF₂CF₂O)ₙ(CF₂)₂CF₃ and (CF₂CF₂O)ₙ(CF₂)CF₃ and n is between 0 and 100;
- each R₄, identical or different from one another, is selected in the group consisting in H, an alkyl group containing 1-10 carbon atoms, which is optionally substituted by at least one halogen atom, an aryl group or an aralkyl group, preferably each R₄ is H;
- T is a bond, (CH₂)ₙ, O, S, S-S, NH, O(CO), O(CS), NH(CO), NH(CS), NH(CO)NH, NH-CS-NH, NH(CO)O, NH(CS)O, S(CO), (CO)S, and n is comprised between 1 and 100;
- each X and Y, independent from one another, and identical or different from one another in each instance, represent a halogenated group or an unsaturated organic group;
said process comprising:
- a substitution step of at least one halogenated group X, Y of said molecule of general formula (II) by a group that may represent, either directly of after several synthesis steps, an anchor for said coupling agent, and being selected from the group consisting in PO₃H₂, OPO₃H₂, SH, preferably PO₃H₂, or
- an addition step on at least one unsaturated organic group X, Y of said molecule of general formula (II) of a group that may represent, either directly or after several synthesis steps, an anchor for said coupling agent and being selected from the group consisting in PO₃H₂, OPO₃H₂ and SiX₃, X=H, Cl, OMe, OEt, OiPr, preferably PO₃H₂.

11. Use of a molecule of general formula (I) as defined in claim 1 for treating a surface of an article.

12. Use according to claim 11, for treating a surface of a watchmaking article.
